# FASCICULE DE BREVET EUROPEEN

(11) **EP 0 005 112 B1**
(45) Date de publication et mention de la délivrance du brevet: **13.01.1982**
(21) Numéro de dépôt: 79400244.4
(22) Date de dépôt: 12.04.1979
(51) Int. Cl.: F42B 9/14, C06B 45/02

(54) **Chargement propulsif de munitions et procédé de remplissage de douilles**
Treibladung für Munition und Verfahren zum Füllen von Patronenhülsen
Propulsive charge for ammunition and process for charging cartridges

(30) Priorité: 13.04.1978 FR 7810854
(43) Date de publication de la demande: 31.10.1979
(73) Titulaire: ETAT-FRANCAIS représenté par le DELEGUE GENERAL POUR L'ARMEMENT, F-75997 Paris Armées (FR)
(72) Inventeur: Cannavo, Christian Gaétan Sauveur, F-18000 Bourges (FR); Gens, Henri Jules, F-18000 Bourges (FR)

## Description

Le secteur technique de la présente invention est celui des chargements propulsifs de munitions à douille métallique ou non.

On sait que les performances balistiques d'une munition sont étroitement liées au coefficient de remplissage de la douille ; ainsi plus ce coefficient est important, plus les performances sont élevées.

Pour atteindre des coefficients de remplissage élevés, par exemple de 1 400 g/dm³, on a proposé des chargements propulsifs compactés c'est-à-dire des blocs d'une ou plusieurs poudres en mélange réalisés notamment sous pression à chaud en présence d'un liant thermodurcissable selon des proportions variant de 5 à 10 %, le plus souvent. Le procédé de fabrication de ces blocs est relativement long et nécessite, outre la cuisson, l'utilisation d'un moule résistant à des pressions de l'ordre de 10⁸ Pa.

De plus, les chargements propulsifs compactés ainsi obtenus présentent une stabilité dimensionnelle insuffisante lorsqu'ils sont soumis à des cycles thermiques de vieillissement accéléré. En effet, les blocs de poudre comprimée se dilatent et se contractent, ce qui entraîne une évolution de la structure du liant perturbant considérablement le comportement balistique. Pour pallier cet inconvénient il est indispensable de faire subir aux charges compactées un ou plusieurs traitements thermiques de stabilisation. On a encore constaté que lorsque ces munitions sont soumises à un régime de vibrations intenses, par exemple dans une arme automatique, le bloc comprimé se cassait fréquemment. Dans ces deux cas, il se produit un déréglage important lors du tir qui se traduit par une élévation importante des pressions développées dans l'arme. Un autre inconvénient majeur des blocs propulsifs réside dans le fait qu'ils doivent posséder un diamètre sensiblement équivalent, mais non supérieur, à celui de l'ouverture des douilles dans lesquelles ils sont introduits ; dans bon nombre de cas. ces douilles possèdent un rétreint important à leur partie supérieure où vient se fixer le projectile, ce qui empêche leur utilisation avec des chargements compactés.

On connaît le remplissage automatique des douilles métalliques par une poudre propulsive à grains sphériques, ou cylindriques mono- et multitubulaires sans liant d'aucune sorte. Cependant, bien que la fabrication de ce type de munitions soit automatisée, le coefficient de remplissage de la douille est limité à 1 000 g/dm³, dans les conditions les plus favorables.

L'invention vise à remédier aux inconvénients précités en fournissant un chargement propulsif comportant au moins deux poudres dont le coefficient de remplissage est notablement supérieur à celui des chargements en vrac et qui ne nécessite aucune opération de compactage. Elle a aussi pour but de fournir un chargement propulsif qui peut être appliqué à une douille de nature quelconque présentant ou non un rétreint. Elle a encore pour but de fournir un chargement qui peut être introduit dans une douille de façon automatique ou semi-automatique très rapide. Elle a aussi pour but de conférer aux chargements à douille combustible une tenue mécanique convenable.

L'invention a donc pour objet un chargement propulsif de munitions pour armes de tous calibres destiné à augmenter le coefficient de remplissage d'une douille métallique ou combustible, caractérisé en ce qu'il est constitué par l'association d'une poudre à perforations et une poudre monotubulaire selon les pourcentages respectifs 60 à 85 % et 15 à 40 % et une matière d'enrobage selon un faible pourcentage.

Selon une réalisation, le chargement propulsif peut être constitué par l'association d'une poudre à perforations et une poudre à grains sphériques selon les pourcentages respectifs 65 à 80 % et 20 à 35 % et une matière d'enrobage selon un faible pourcentage.

Selon une autre réalisation, le chargement propulsif peut être constitué par l'association d'une poudre à perforations, une poudre monotubulaire et une poudre à grains sphériques selon les pourcentages en masse respectifs 60 à 85 %, 15 à 40 % et 0 à 20 % et une matière d'enrobage selon un faible pourcentage.

De façon avantageuse le pourcentage de matière d'enrobage est compris entre 0,5 et 3,5 % par rapport à la masse totale de poudre.

Selon un premier mode de réalisation de l'invention, la matière d'enrobage est un agglomérant huileux, par exemple du dibutylphtalate ou un polyisocyanate, en particulier un diisocyanate.

Selon un autre mode de réalisation de l'invention, la matière d'enrobage est un prépolymère thermodurcissable par exemple un polyuréthane.

On a constaté qu'en choisissant des pourcentages bien définis d'une poudre à 19 perforations d'une poudre monotubulaire et/ou d'une poudre à grains sphériques mélangées à une matière d'enrobage, on obtenait des chargements présentant un coefficienf de remplissage voisin de 1 200 g/dm³. Ces chargements peuvent être réalisés unitairement c'est-à-dire cartouche par cartouche dans un mélangeur, où les grains des trois poudres sont enrobés ce qui assure en outre une bonne répartition granulométrique. De cette manière, la disposition spatiale des grains ne varie pas dans le temps même après un stockage prolongé et les caractéristiques balistiques des munitions ainsi obtenues ne sont pas modifiées. Ainsi avec des munitions de 30 mm, on a obtenu une augmentation moyenne de 20 % de la densité du chargement.

Lorsque les munitions de 30 mm sont fabriquées avec des douilles présentant un rétreint la masse de poudre est plus importante que celle utilisée avec les douilles sans rétreint. Il est donc nécessaire d'augmenter sensiblement le pourcentage de liant pour intensifier son rôle de modérateur superficiel de combustion, afin que la pression générée dans l'arme soit compatible avec celle-ci.

Il est à remarquer que les dimensions des grains des trois poudres doivent être adaptées au calibre de la munition et il est préférable que l'épaisseur de chacune des poudres soit sensiblement équivalente, l'épaisseur de la poudre monotubulaire étant généralement la plus faible ce qui est avantageux au point de vue association dimensionnelle, une correction balistique étant apportée par un traitement modérateur superficiel plus poussé.

Un tout premier résultat procuré par le chargement selon l'invention est une augmentation très sensible du coefficient de remplissage de la douille qui atteint au moins 1 200 g/dm³ par rapport aux chargements réalisés automatiquement avec de la poudre en vrac. D'autre part, la matière d'enrobage joue le rôle de modérateur superficiel complémentaire de combustion. Dans le cas où la matière d'enrobage est un prépolymère thermodurcissable, les constituants du chargement après remplissage de la douille se transforment en un agrégat solide possédant une résistance mécanique non négligeable qui s'adapte particulièrement au chargement des douilles combustibles. On obtient ainsi un ensemble combustible de bonne tenue mécanique. Les polyisocyanates, grâce à des réactions chimiques de liaison avec la nitrocellulose des poudres conduisent à des chargements figés possédant des propriétés mécaniques comparables à celles obtenues à partir de liants thermodurcissables. Le chargement figé in situ ne flotte donc pas comme c'est le cas pour des chargements compactés préalablement et résiste très bien aux cycles thermiques de vieillissement par exemple un cycle thermo-hygrométrique.

Lorsqu'on réalise des chargements volumineux, par exemple pour des munitions, de 120 mm, un canal axial doit être pratiqué de façon connue dans le chargement de manière à faciliter l'allumage, à assurer la sécurité de fonctionnement et à obtenir une bonne régularité de tir. D'autre part, il est quelquefois nécessaire de ménager un canal axial dans les chargements pour douille à rétreint, tout particulièrement lorsque ce rétreint est très accentué, ce qui correspond le plus souvent à des munitions à performances élevées. Les poudres mises en oeuvre habituellement dans la fabrication des munitions de calibre 20 à 30 mm doivent subir un traitement modérateur très poussé ; ce traitement peut être réalisé en partie ou en totalité en augmentant la proportion de liant.

Pour réaliser des munitions comportant un chargement selon l'invention, on procède de la manière suivante ou de façon équivalente. On mélange les poudres selon les pourcentages indiqués en quelques secondes dans un mélangeur avec une matière d'enrobage choisie de façon convenable en faible proportion puis on introduit dans la douille la masse non solidifiée ainsi obtenue. Le positionnement du projectile permet de parfaire le tassement du chargement. Si la matière d'enrobage est un prépolymère thermodurcissable, les munitions ainsi réalisées sont ensuite soumises à un étuvage à une température inférieure à 100°C. Le chargement se solidifie dans la douille et adhère à la paroi de celle-ci. On voit donc que le chargement selon l'invention ne nécessite pas l'utilisation de pression élevée par exemple de l'ordre de 8.10⁷ Pa que nécessite la réalisation d'un chargement compacté et peut être mis en oeuvre sur des douilles présentant ou non un rétreint.

D'autres avantages du chargement selon l'invention seront mieux compris à la lumière de la description qui va suivre de modes de réalisation particuliers donnés pour une munition de 30 mm à titre indicatif sans aucun caractère limitatif. Les exemples 1 à 3 illustrent le mode de réalisation selon lequel la matière d'enrobage est un agglomérant huileux et les exemples 4 à 8 le mode de réalisation selon lequel la matière d'enrobage est un prépolymère thermodurcissable. Dans les exemples suivants, la vitesse du projectile est mesurée de façon classique à 25 mètres ; la pression est mesurée classiquement à l'aide d'un dispositif piézoélectrique ; les pourcentages indiqués sont des pourcentages en masse. Le pourcentage de liant est calculé par rapport à la masse totale de poudre. Dans tous les exemples suivants les poudres utilisées sont constituées par de la nitrocellulose (simple base). Les grains cylindriques monotubulaires ont une épaisseur comprise entre 0,3 et 0,4 mm ; les grains cylindriques à 19 trous ont un web de 0,36 mm ; les grains sphériques ont un diamètre de 0,35 à 0,47 mm.

### Exemple 1

On mélange de façon intime les trois poudres ainsi que l'agglomérant huileux selon la composition indiquée ci-après. Le chargement ainsi obtenu en quelques secondes est introduit dans les douilles. Puis les munitions sont testées balis- tiquement après plusieurs jours de repos.
- 77 % de poudre à 19 perforations
- 15 % de poudre monotubulaire
- 8 % de poudre à grains sphériques
- 2,0 % de dibutylphtalate par rapport à la composition totale de poudre.

Les résultats sont les suivants :
Densité du chargement : d = 1 200 g/dm³.
Vitesse du projectile : V25 = 824 m/s.
Pression piézoélectrique : P = 2 723.10⁵ Pa.

### Exemple 2

On réalise un chargement dans les mêmes conditions que dans l'exemple précédent à partir de la composition suivante :
- 77 % de poudre à 19 perforations
- 15% de poudre monotubulaire
- 8 % de poudre à grains sphériques
- 0,7 % de diisocyanate.

La densité du chargement est de : 1 200 g/dm³.

La vitesse du projectile est : V25 = 898 m/s.

La pression piézoélectrique est P = 3 764.10⁵ Pa.

### Exemple 3

On réalise un chargement présentant la composition suivante :
- 77 % de poudre à 19 perforations
- 15% de poudre monotubulaire
- 8 % de poudre à grains sphériques
- 0,9 % de diisocyanate.

La densité du chargement est de : 1 200 g/dm³.

La vitesse du projectile est V25 = 888 m/s.

La pression piézoélectrique est P = 3 590.10⁵ Pa.

### Exemple 4

On réalise un chargement selon le procédé indiqué par mélange des composants de départ suivants :
- 75% de poudre à 19 perforations
- 15% de poudre monotubulaire
- 10 % de poudre à grains sphériques.

On utilise 1 % d'un prépolymère thermodurcissable connu sous le nom de « HSV •, commercialisé par la société « _{V}os Schemie Soloplast •. Ce prépolymère est de type polyuréthane. Après remplissage des douilles les munitions sont soumises à un étuvage à 90°C pendant 2 heures environ.

La densité du chargement est de : 1 200 g/dm³.

La vitesse du projectile est : V25 = 873 m/s.

La pression piézoélectrique est P = 3 648.10⁵ Pa.

### Exemple 5

On réalise des munitions dans les mêmes conditions que précédemment avec les mêmes pourcentages de poudre mais avec 1,5 % de HSV. La densité du chargement est de : 1 200 g/dm³.

La vitesse du projectile est V25 = 893 m/s.

La pression piézoélectrique est P = 3 980.10⁵ Pa.

La dispersion des résultats au tir s'accentue lorsque la proportion de liant augmente.

### Exemple 6

On soumet des munitions réalisées selon l'exemple 5 à 10 cycles de vieillissement de 24 heures chacun (cycle thermo-hygrométrique).

On obtient les résultats suivants :
Vitesse du projectile V25 = 897 m/s.

. Pression piézoélectrique P = 4 094.19⁵ Pa.

On constate que les effets sur le comportement balistique dus au vieillissement sont très limités et ne dépassent jamais les limites de dispersion des chargements classiques en vrac.

### Exemple 7

On réalise des munitions selon le mode de réalisation donné à l'exemple 4. La composition des chargements est la suivante :
- 73 % de poudre à 19 perforations
- 17 % de poudre monotubulaire
- 10 % de poudre à grains sphériques
- 1,1 % de H.S.V.

Les résultats sont les suivants :

Densité du chargement : 1 200 g/d_{M}³.

Vitesse du projectile : V25 = 865 m/s.

Pression piézoélectrique : P = 3 578.10⁵ Pa.

### Exemple 8

On réalise des munitions comportant des chargements ayant la composition donnée à l'exemple précédent. Toutefois le pourcentage de prépolymère HSV est de 1,4 %. Les résultats sont les suivants :
Densité : 1 200 g/dm³.
Vitesse : V25 = 853 m/s.
Pression : P = 3 279.10⁵ Pa.

### Exemple 9

On réalise un chargement selon la méthode enseignée dans l'exemple 1 à partir de la composition suivante :
- 75 % de poudre à 19 perforations
- 25 % de poudre monotubulaire
- 1 à 1,5 % de diisocyanate.

La densité du chargement est de 1 200 g/dm³.

La vitesse du projectile est : V25 = 867 m/s.

La pression piézoélectrique est : P = 3 220.10⁵ Pa.

### Exemple 10

On réalise un chargement selon la méthode enseignée dans l'exemple 1 à partir de la composition suivante :
- 70 % de poudre à 19 perforations
- 30 % de poudre à grains sphériques
- 1 à 1,5 % de diisocyanate.

La densité du chargement est de : 1 200 g/dm³.

La vitesse du projectile est : V25 = 846 m/s.

La pression piézoélectrique est : P = 3 220.10⁵ Pa.

### Exemple 11

On réalise un chargement selon la méthode enseignée dans l'exemple 1 à partir de la composition suivante :
- 68 % de poudre à 19 perforations
- 32 % de poudre monotubulaire
- 0,6 % de diisocyanate.

Les résultats sont les suivants :

La densité du chargement est de : 1 200 g/dm³.

La vitesse du projectile est V25 = 894 m/s.

La pression piézoélectrique est P = 3 056.10⁵ Pa.

## Revendications

1. Chargement propulsif de munitions pour armes de tous calibres destiné à augmenter le coefficient de remplissage d'une douille métallique ou combustible, caractérisé en ce qu'il est constitué par l'association d'au moins une poudre à perforations et une poudre monotubulaire selon les pourcentages en masse respectifs 60 à 85 % et 15 à 40 % et une matière d'enrobage selon un faible pourcentage.

2. Chargement propulsif de munitions pour armes de tous calibres destiné à augmenter le coefficient de remplissage d'une douille métallique ou combustible, caractérisé en ce qu'il est constitué par l'association d'au moins une poudre à perforations et une poudre à grains sphériques selon les pourcentages en masse respectifs 65 à 80 % et 20 à 35 % et une matière d'enrobage selon un faible pourcentage.

3. Chargement propulsif de munitions pour armes de tous calibres destiné à augmenter le coefficient de remplissage d'une douille métallique ou combustible, caractérisé en ce qu'il est constitué par l'association d'au moins une poudre à perforations, une poudre monotubulaire et une poudre à grains sphériques selon les pourcentages en masse respectifs 60 à 85 %, 15 à 40 % et 0 à 20 % et une matière d'enrobage selon un faible pourcentage.

4. Chargement propulsif selon l'une quelconque des revendications 1 à 3, caractérisé en ce que le pourcentage en masse de matière d'enro- .bage est compris entre 0,5 et 3,5 % par rapport à la masse totale de poudre.

5. Chargement propulsif selon la revendication 4, caractérisé en ce que la matière d'enrobage est un agglomérant huileux.

6. Chargement propulsif selon la revendication 5, caractérisé en ce que l'agglomérant huileux est constitué par du dibutylphtalate.

7. Chargement propulsif selon la revendication 5, caractérisé en ce que l'agglomérant huileux est constitué par un polyisocyanate et notamment un diisocyanate.

8. Chargement propulsif selon la revendication 4, caractérisé en ce que la matière d'enrobage est choisie parmi les prépolymères thermodurcissables.

9. Chargement propulsif selon la revendication 8, caractérisé en ce que le prépolymère est un polyuréthane.

10. Chargement propulsif pour munition de 30 mm selon l'une quelconque des revendications précédentes, caractérisé en ce que l'épaisseur des poudres est comprise entre 0,3 et 0,47 mm.

11. Procédé de fabrication de munitions comportant un chargement selon l'une quelconque des revendications précédentes, caractérisé en ce que

- on mélange les différents grains de poudre avec la matière d'enrobage,
- on introduit la masse non solidifiée ainsi obtenue dans la douille de la munition,
- on met en place le projectile,
- on soumet le cas échéant les munitions à un étuvage à une température inférieure à 100 °C pendant un temps suffisant.

## Claims

1. Ammunition propellant charge for all-calibre weapons designed to increase the filling coefficient of a metal or combustible casing, characterized by the fact that it is made of at least one perforated propellant associated with a mono- tubular propellant in mass proportions of 60 to 85 % and 15 to 40 % respectively, together with a coating material in a small proportion.

2. Ammunition propellant charge for all-calibre weapons designed to increase the filling coefficient of a metal or combustible casing, characterized by the fact that it is made of at least one perforated propellant associated with a spherical grain propellant in mass proportions of 65 to 80 % and 20 to 35 % respectively, together with a coating material in a small proportion.

3. Ammunition propellant charge for all-calibre weapons designed to increase the filling coefficient of a metal or combustible casing, characterized by the fact that it is made of at least one perforated propellant associated with a mono- tubular propellant and a spherical grain propellant in mass proportions of 60 to 85 %, 15 to 40 % and 0 to 20 % respectively, together with a coating material in a small proportion.

4. Propellant charge in accordance with any one of claims 1 to 3, characterized by the fact that the mass proportion of the coating material ranges from 0.5 to 3.5 % of the total mass of propellant.

5. Propellant charge in accordance with Claim 4, characterized by the fact that the coating material is an oily binder.

6. Propellant charge in accordance with Claim 5, characterized by the fact the coating material consist of dibutylphthalate.

7. Propellant charge in accordance with Claim 5, characterized by the fact that the oily binder consists of a polyisocyanate, more particularly a diisocyanate.

8. Propellant charge in accordance with Claim 4, characterized by the fact that the coating material is selected among thermohardening prepolymers.

9. Propellant charge in accordance with Claim 8, characterized by the fact that the prepolymer is a polyurethane.

10. Ammunition propellant charge for a 30 mm caliber weapon in accordance with any one of the above claims, characterized by the fact that the thickness of the powders ranges from 0,3 to 0,47 mm.

11. A process for producing ammunition including a charge in accordance with one of the preceding claims comprising the following steps :
- mixing said grains propellant together with the coating material to obtain a non-solidified compound,
- fitting said compound in the casing with or without recess and combustible or not,
- positioning the projectile, and
- stoving the ammunition at a temperature below 100 °C when the said coating material is a thermohardening prepclymer.

## Patentansprüche

1. Treibladung für Munitionen für Waffen beliebigen Kalibers, mit welcher der Füllungsgrad einer metallischen bzw. brennbaren Hülse vergrössert werden kann, dadurch gekennzeichnet, dass sie mindestens von der Kombination eines gelochten Pulvers und eines rohrförmigen Pulvers im Verhältnis von 60-85 Gew.-Prozenten zu 15-40 Gew.-Prozenten und von einem kleinen Prozentsatz einer Umhüllungsmasse gebildet wird.

2. Treibladung für Munitionen für Waffen beliebigen Kalibers, mit welcher der Füllungsgrad einer metallischen bzw. brennbaren Hülse vergrössert werden kann, dadurch gekennzeichnet, dass sie von der Kombination von mindestens einem gelochten Pulvers und einem Pulver mit kugelförmigen Körnern im Verhältnis von 65-80 Gew.-Prozenten zu 20-35 Gew.-Prozenten und von einem kleinen Prozentsatz einer Umhüllungsmasse gebildet wird.

3. Treibladung für Munitionen für Waffen beliebigen Kalibers, mit welcher der Füllungsgrad einer metallischen bzw. brennbaren Hülse vergrössert werden kann, dadurch gekennzeichnet, dass sie von der Kombination von mindestens einem gelochten Pulver, einem rohrförmigen Pulver und einem Pulver mit kugelförmigen Körnern im Verhältnis von resp. 60-85 Gew.-Prozenten, 15-40 Gew.-Prozenten und 0-20 Gew.-Prozenten sowie von einem kleinen Prozentsatz einer Umhüllungsmasse gebildet wird.

4. Treibladung gemäss den Ansprüchen 1 bis 3, dadurch gekennzeichnet, dass der gewichtsmässige Prozentsatz der Umhüllungsmasse zwischen 0,5 und 3,5 % des Gesamtgewichtes des Pulvers beträgt.

5. Treibladung gemäss Anspruch 4, dadurch gekennzeichnet, dass die Umhüllungsmasse von einer öligen Masse gebildet wird.

6. Treibladung gemäss Anspruch 5, dadurch gekennzeichnet, dass die ölige Masse von Dibutylphtalat gebildet wird.

7. Treibladung gemäss Anspruch 5, dadurch gekennzeichnet, dass die ölige Masse von einem Polyisozyanat, insbesondere von Diisozyanat gebildet wird.

8. Treibladung gemäss Anspruch 4, dadurch gekennzeichnet, dass als Umhüllungsmasse ein Duroplast-Prepolymer verwendet wird.

9. Treibladung gemäss Anspruch 8, dadurch gekennzeichnet, dass als Prepolymer ein Polyurethan verwendet wird.

10. Treibladung für 30 mm-Munitiongemäss einen der o.a. Ansprüche dadurch gekennzeichnet, dass die Pulverelemente 0,3-0,47 mm stark sind.

11. Verfahren zur Herstellung Munitionen mit einer Treibladung gemäss den o.a. Ansprüchen, dadurch gekennzeichnet:
- dass die verschiedenen Pulversorten mit einander vermischt werden,
- dass die so erhaltene, nicht verfestigte Masse in die Munitionshülsen geschüttet werden,
- dass das Geschoss auf die Hülse Aufgesteckt wird,
- und dass die Munition dann während einer genügend langen Zeit einer Wärmebehandlung bei einer Temperatur unter 100 °C unterzogen wird.
